# EUROPÄISCHE PATENTSCHRIFT

(11) **EP 0 345 553 B1**
(45) Veröffentlichungstag und Bekanntmachung des Hinweises auf die Patenterteilung: **13.09.1995**
(21) Anmeldenummer: 89109460.9
(22) Anmeldetag: 25.05.1989
(51) Int. Cl.: G03C 1/035, G03C 7/305

(54) **Fotografisches Aufzeichnungsmaterial**
Photographic recording material
Matériau de reproduction photographique

(30) Priorität: 08.06.1988 DE 3819469
(43) Veröffentlichungstag der Anmeldung: 13.12.1989
(73) Patentinhaber: Agfa-Gevaert AG, 51373 Leverkusen (DE)
(72) Erfinder: Becker, Manfred, Dr., D-5090 Leverkusen 1 (DE); Matejec, Reinhard, Dr., D-5090 Leverkusen 1 (DE); Odenwälder, Heinrich, Dr., D-5090 Leverkusen 3 (DE); Schütz, Heinrich, D-5090 Leverkusen 1 (DE)

(56) Entgegenhaltungen:
- EP-A- 0 115 302
- EP-A- 0 145 460
- EP-A- 0 152 822
- EP-A- 0 214 832
- FR-A- 2 282 125

## Beschreibung

Die Erfindung betrifft ein fotografisches Aufzeichnungsmaterial mit wenigstens einer Silberhalogenidemulsionsschicht mit Körnern, die einen geschichteten Kornaufbau aufweisen und mit DIR-Verbindungen, die Inhibitoren großer Diffusibilität abspalten können.

DIR-Verbindungen, die Inhibitoren großer Diffusibilität abspalten, sind aus EP 115 302 bekannt und werden dort bei Doppelschichten gleicher Sensibilisierung in der niedrigempfindlichen Schicht eingesetzt. Voraussetzung für das Wirksamwerden der DIR-Verbindungen ist, daß die Emulsionen der hochempfindlichen Schicht 9 bis 15 Mol-% AgI enthält.

Silberhalogenidkristalle mit einem geschichteten Kornaufbau, die also eine Hülle und wenigstens eine innere Zone aufweisen, sind bekannt. In der GB-PS 1 027 146 werden z. B. Kristalle beschrieben, die einen Kern aus Silberbromid, darüber eine Zone aus Silberbromidiodid und darüber eine Hülle aus Silberbromid aufweisen. Aus der DE-OS 3 205 896 und der GB-A 2 095 853 sind Silberhalogenidemulsionen bekannt, deren Silberhalogenidkörner einen Kern aus Silberiodid und darüber eine Hülle aus einem anderen Silberhalogenid aufweisen. Silberhalogenidkörner, die im Innern eine relativ iodidreiche Zone und darüber eine relativ iodidarme äußere Zone aufweisen, sind auch aus der europäischen Patentschrift 6 543 und der canadischen Patentschrift 1 155 325 bekannt. Silberhalogenidkörner mit wenigstens drei Schichten, wobei die Schicht mit dem größten Iodidgehalt weder an der Oberfläche noch im Kern des Kornes liegt, sind aus DE-OS 34 04 854 bekannt. Gemäß Beispiel 4 der europäischen Patentschrift wird eine Silberchloridbromidemulsion teilweise mit Iodid konvertiert. Zu der erhaltenen Emulsion wird in Gegenwart von Silberhalogenidlösungsmitteln eine feinkörnige Silberbromidemulsion zugegeben, wobei davon ausgegangen werden kann, daß die Silberhalogenidkörner der feinkörnigen Silberbromidemulsion sich auf die konvertierten Silberhalogenide niederschlagen. Aus der europäischen Patentschrift 6 543 ist weiterhin bekannt, daß die darin beschriebenen Emulsionen in ausgeprägter Weise auf die Anwesenheit von DIR-Verbindungen bei der fotografischen Entwicklung reagieren.

Es ist bekannt, die sensitometrischen Eigenschaften eines Aufzeichnungsmaterials durch derartige Verbindungen zu steuern, aus denen bei der Entwicklung diffundierende Substanzen in Freiheit gesetzt werden, die die Entwicklung des Silberhalogenids zu inhibieren vermögen. Hierzu zählen die aus der GB 953 454 bekannten DIR-Kuppler, die in der Kupplungsstelle einen Substituenten tragen, der bei der Kupplung unter Freisetzung einer diffundierenden Verbindung abgespalten wird, die die Entwicklung des Silberhalogenids hemmt. Durch die Verwendung von DIR-Kupplern läßt sich die Farbkörnigkeit verbessern und der Interimage-Effekt gezielt einsetzen.

Gleichartige Effekte lassen sich auch mit derartigen Verbindungen erreichen, die keinen dauerhaften Farbstoff erzeugen; verwiesen wird auf die US 3 632 345 und die DE-OS 2 359 295. Im folgenden werden alle Verbindungen, die bei der Reaktion mit Farbentwickler-Oxidationsprodukten diffundierende, organische, die Entwicklung des Silberhalogenids inhibierende Substanzen in Freiheit setzen, als DIR-Verbindungen bezeichnet.

DIR-Verbindungen werden weiterhin beschrieben in US-PS 3 227 554, der DE-OS 2 853 362, der US-PS 4 315 040 und der europäischen Offenlegungsschrift 70 183. Bekanntlich lassen sich durch DIR-Verbindungen die Farbqualität durch Interimage-Effekte und die Bildschärfe durch Kanteneffekte verbessern, siehe z. B. C. R. Barr, J. R. Thirtle und P. W. Vittum, Phot. Sci. Engn., 13 (1969) 74.

Für die Verbesserung von Interimage-Effekten und Schärfe durch Kanteneffekte sind auch solche DIR-Verbindungen bekannt, welche bei der Color-Entwicklung zunächst die Entwicklung nicht hemmende Zwischenverbindungen abspalten. Diese Zwischenverbindungen werden aber in einer Folgereaktion unter Freisetzung von Entwicklungshemmstoffen zersetzt, vergl. z. B. US-Patent 4 248 962 und GB-Patent 2 072 363.

Auch wurden DIR-Verbindungen bekannt, von denen bei der Color-Entwicklung Inhibitoren abgespalten werden, welche nach einer gewissen Zeit durch eine Folgereaktion im Color-Entwickler desaktiviert werden: Eine Anreicherung von Inhibitoren im Entwicklerbad wird dadurch vermieden.

Außer von der Art der DIR-Verbindungen ist die Stärke von Interimage- und Kanteneffekten auch abhängig von der Silberhalogenidemulsion. So ist bekannt, daß bei Color-Negativmaterialien Grobkorn-Emulsionen beide Effekte stärker zeigen als Feinkorn-Emulsionen.

Der Erfindung lag die Aufgabe zugrunde, fotografische Aufzeichnungsmaterialien mit verbesserter Farb- und Detailwiedergabe bereitzustellen. Diese Aufgabe wird durch das nachstehend bezeichnete Aufzeichnungsmaterial gelöst.

Gegenstand der Erfindung ist ein farbfotografisches Aufzeichnungsmaterial mit wenigstens einer Silberhalogenidemulsionsschicht, die in 2 oder mehr Silberhalogenidemulsionsteilschichten gleicher spektraler Sensibilisierung aber unterschiedlicher fotografischer Empfindlichkeit aufgeteilt ist, wobei eine Teilschicht geringerer fotografischer Empfindlichkeit 1. im wesentlichen Silberhalogenidkörner enthält, die
a) von der Kornoberfläche zum Kornzentrum hin wenigstens 3 Zonen unterschiedlicher Halogenidzusammensetzung enthalten, wobei der lokale Iodidgehalt an wenigstens einer Stelle, die nicht an der Oberfläche und nicht im Zentrum liegt, ein Maximum annimmt, wobei
b) die Differenz zwischen dem Iodidgehalt der Zone mit dem höchsten Iodidgehalt und dem Iodidgehalt der weiter vom Kornzentrum entfernten Zone mit dem niedrigsten Iodidgehalt mindestens 6 Mol-%, vorzugsweise mindestens 8 Mol-% beträgt,
c) der Anteil (in Mol-% Silberhalogenid) der Zonen, in denen der Iodidgehalt ein Maximum annimmt, 2 bis 70 beträgt.

und 2. wenigstens eine DIR-Verbindung enthält, deren Inhibitor eine Diffusibilität von mindestens 0,4 aufweist.

Vorzugsweise werden 10⁻⁴ bis 2·10⁻¹, insbesondere 10⁻³ bis 5·10⁻² Mol DIR-Kuppler, deren Inhibitor eine hohe Diffusibilität aufweist, pro Mol Silberhalogenid des Gesamtmaterials eingesetzt.

Bei den Silberhalogenidkristallen können im Falle der Übergangsformen auch abgerundete Kristallecken und -kanten auftreten.

Alle Zonen der Kristalle können außer Bromid und Iodid auch Chlorid enthalten. Vorzugsweise enthält mindestens eine Zone, in der der Iodidgehalt kein Maximum annimmt, Chlorid, wobei der Chloridgehalt innerhalb solcher Zonen vorzugsweise mindestens 1,5 Mol-%, insbesondere mindestens 30 Mol-% beträgt. Unter einer Zone, in der der Iodidgehalt ein Maximum annimmt, wird eine solche verstanden, deren Iodidgehalt höher ist als der der beiden unmittelbar benachbarten Zonen.

Die Grenzen zwischen den Zonen unterschiedlicher Zusammensetzung können scharf oder unscharf ausgebildet sein.

Im Falle einer unscharfen Grenze wird die Grenze zwischen benachbarten Zonen dadurch definiert, daß an der Grenze der Iodidgehalt gleich dem Mittelwert aus den Iodidgehalten der homogenen Bereiche der benachbarten Zonen ist.

Die einzelnen Zonen haben folgenden Anteil am Gesamtkorn:
a) Zone oder Zonen mit höchstem Iodidgehalt: 2 - 70, vorzugsweise 10 bis 60, ganz besonders bevorzugt 15 bis 50 Mol-%.
b) Über der Zone oder den Zonen mit dem höchsten Iodidgehalt angeordnete Zone oder Zonen: 10 bis 60, vorzugsweise 10 bis 40 Mol-%.
c) Unter der Zone oder den Zonen mit dem höchsten Iodidgehalt angeordnete Zone oder Zonen: 6 bis 60, vorzugsweise 10 bis 50 Mol-%.

Liegen zwei oder mehr Zonen mit höchstem Iodidgehalt vor, so machen die dazwischen liegende Schicht oder Schichten 10 - 40 Mol-% aus.

Die Silberhalogenide der Formel AgClₓBr_{y}l_{z} haben eine Bruttozusammensetzung
x = 0 bis 0,30
y = 0,60 bis 0,994
z = 0,006 bis 0,18

Die Emulsionen sind aus EP 152 822 bekannt und werden dort mit DIR-Verbindungen kombiniert, deren Inhibitoren eine gering Diffusibilität aufweisen.

Nachfolgend sind einige typische Emulsionen aufgeführt, die in einem erfindungsgemäßen Material verwendet werden können; die Prozentangaben sind Mol-%.

Bei dem Silberhalogenid kann es sich um überwiegend kompakte Kristalle handeln, die z. B. regulär kubisch oder oktaedrisch sind oder Übergangsformen aufweisen können. Es können aber auch plättchenförmige Kristalle vorliegen, deren durchschnittliches Verhältnis von Durchmesser zu Dicke bevorzugt wenigstens 5 : 1 ist, wobei der Durchmesser eines Kornes definiert ist als der Durchmesser eines Kreises mit einem Kreisinhalt entsprechend der projizierten Fläche des Kornes. Die Schichten können auch tafelförmige Silberhalogenidkristalle aufweisen, bei denen das Verhältnis von Durchmesser zu Dicke größer als 5 : 1 ist, z. B. 12 : 1 bis 30 : 1.

Die mittlere Korngröße der Emulsionen liegt vorzugsweise zwischen 0,2 µm und 2,0 µm, die Korngrößenverteilung kann sowohl homo- als auch heterodispers sein. Die Emulsionen können außer dem Silberhalogenid auch organische Silbersalze enthalten, z. B. Silberbenztriazolat oder Silberbehenat.

Besonders bevorzugt werden monodisperse Emulsionen, bei denen 70 % der den Emulsionskörnern hinsichtlich des Volumens gleichen Kugeln Durchmesser aufweisen, die zwischen dem 0,8-fachen und 1,3-fachen des häufigsten Kugeldurchmessers liegen.

Es können zwei oder mehrere Arten von Silberhalogenidemulsionen, die getrennt hergestellt werden, als Mischung verwendet werden.

Die fotografischen Emulsionen können nach verschiedenen Methoden (z.B. P. Glafkides, Chimie et Physique Photographique, Paul Montel, Paris (1967), G.F. Duffin, Photographic Emulsion Chemistry, The Focal Press, London (1966), V.L. Zelikman et al, Making the Coating Photographic Emulsion, The Focal Press, London (1966) aus löslichen Silbersalzen und löslichen Halogeniden hergestellt werden.

Die Fällung des Silberhalogenids erfolgt bevorzugt in Gegenwart des Bindemittels, z.B. der Gelatine und kann im sauren, neutralen oder alkalischen pH-Bereich durchgeführt werden, wobei vorzugsweise Silberhalogenidkomplexbildner zusätzlich verwendet werden. Zu letzteren gehören z.B. Ammoniak, Thioether, Imidazol, Ammoniumthiocyanat oder überschüssiges Halogenid. Die Zusammenführung des wasserlöslichen Silbersalze und der Halogenide erfolgt wahlweise nacheinander nach dem single-jet- oder gleichzeitig nach dem double-jet-Verfahren oder nach beliebiger Kombination beider Verfahen. Bevorzugt wird die Dosierung mit steigenden Zuflußraten, wobei die "kritische" Zufuhrgeschwindigkeit, bei der gerade noch keine Neukeime entstehen, nicht überschritten werden sollte. Der pAg-Bereich kann während der Fällung in weiten Grenzen variieren, vorzugsweise wird das sogenannte pAg-gesteuerte Verfahren benutzt, bei dem ein bestimmter pAg-Wert konstant gehalten oder ein definiertes pAg-Profil während der Fällung durchfahren wird. Neben der bevorzugten Fällung bei Halogenidüberschuß ist aber auch die sogenannte inverse Fällung bei Silberionenüberschluß möglich. Außer durch Fällung können die Silberhalogenidkristalle auch durch physikalische Reifung (Ostwaldreifung), in Gegenwart von überschüssigem Halogenid und/oder Silberhalogenidkomplexierungsmittel wachsen. Das Wachstum der Emulsionskörner kann sogar überwiegend durch Ostwaldreifung erfolgen, wobei vorzugsweise eine feinkörnige, sogenannte Lippmann-Emulsion, mit einer schwerer löslichen Emulsion gemischt und auf letzterer umgelöst wird.

Während der Fällung und/oder der physikalischen Reifung der Silberhalogenidkörner können auch Salze oder Komplexe von Metallen, wie Cd, Zn, Pb, Tl, Bi, Ir, Rh, Fe vorhanden sein.

Ferner kann die Fällung auch in Gegenwart von Sensibilisierungsfarbstoffen erfolgen. Komplexierungsmittel und/oder Farbstoffe lassen sich zu jedem beliebigen Zeitpunkt unwirksam machen, z.B. durch Änderung des pH-Wertes oder durch eine oxidative Behandlung.

Bei den Silberhalogeniden kann es sich z.B. um Silberbromidiodid mit Iodidgehalten von 0,1 bis 40 Mol-% und um Silberbromidiodidchlorid mit überwiegendem Anteil an Bromid handeln.

Als Bindemittel wird vorzugsweise Gelatine verwendet. Diese kann jedoch ganz oder teilweise durch andere synthetische, halbsynthetische oder auch natürlich vorkommende Polymere ersetzt werden. Synthetische Gelatineersatzstoffe sind beispielsweise Polyvinylalkohol, Poly-N-vinylpyrolidon, Polyacrylamide, Polyacrylsäure und deren Derivate, insbesondere deren Mischpolymerisate. Natürlich vorkommende Gelatineersatzstoffe sind beispielsweise andere Proteine wie Albumin oder Casein, Cellulose, Zucker, Stärke oder Alginate. Halbsynthetische Gelatineersatzstoffe sind in der Regel modifizierte Naturprodukte. Cellulosederivate wie Hydroxyalkylcellulose, Carboxymethylcellulose und Phthalylcellulose sowie Gelatinederivate, die durch Umsetzung mit Alkylierungs- oder Acylierungsmitteln oder durch Aufpfropfung von polymerisierbaren Monomeren erhalten worden sind, sind Beispiele hierfür.

Die Bindemittel sollen über eine ausreichende Menge an funktionellen Gruppen verfügen, so daß durch Umsetzung mit geeigneten Härtungsmitteln genügend widerstandsfähigen Schichten erzeugt werden können. Solche funktionellen Gruppen sind insbesondere Aminogruppen, aber auch Carboxylgruppen, Hydroxylgruppen und aktive Methylengruppen.

Die vorzugsweise verwendete Gelatine kann durch sauren oder alkalischen Aufschluß erhalten sein. Die Herstellung solcher Gelatinen wird beispielsweise in The Science and Technology of Gelatine, herausgegeben von A.G. Ward und A. Courts, Academic Press 1977, Seite 295 ff beschrieben. Die jeweils eingesetzte Gelatine soll einen möglichst geringen Gehalt an fotografisch aktiven Verunreinigungen enthalten (Inertgelatine). Gelatinen mit hoher Viskosität und niedriger Quellung sind besonders vorteilhaft. Die Gelatine kann teilweise oder ganz oxidiert sein.

Nach abgeschlossener Kristallbildung oder auch schon zu einem früheren Zeitpunkt werden die löslichen Salze aus der Emulsion entfernt, z.B. durch Nudeln und Waschen, durch Flocken und Waschen, durch Ultrafiltration oder durch Ionenaustauscher.

Die fotografischen Emulsionen können Verbindungen zur Verhinderung der Schleierbildung oder zur Stabilisierung der fotografischen Funktion während der Produktion, der Lagerung oder der fotografischen Verarbeitung enthalten.
Besonders geeignet sind Azaindene, vorzugsweise Tetra- und Pentaazaindene, insbesondere solche, die mit Hydroxyl- oder Aminogruppen substituiert sind. Derartige Verbindungen sind z. B. von Birr, Z. Wiss. Phot. 47 (1952), S. 2 - 58 beschrieben worden. Weiter können als Antischleiermittel Salze von Metallen wie Quecksilber oder Cadmium, aromatische Sulfon- oder Sulfinsäuren wie Benzolsulfinsäure, oder stickstoffhaltige Heterocyclen wie Nitrobenzimidazol, Nitroindazol, (subst.) Benztriazole oder Benzthiazoliumsalze eingesetzt werden. Besonders geeignet sind Mercaptogruppen enthaltende Heterocyclen, z. B. Mercaptobenzthiazole, Mercaptobenzimidazole, Mercaptotetrazole, Mercaptothiadiazole, Mercaptopyrimidine, wobei diese Mercaptoazole auch eine wasserlöslichmachende Gruppe, z.B. eine Carboxylgruppe oder Sulfogruppe, enthalten können. Weitere geeignete Verbindungen sind in Research Disclosure Nr. 17643 (1978), Abschnitt VI, veröffentlicht.

Die Stabilisatoren können den Silberhalogenidemulsionen vor, während oder nach deren Reifung zugesetzt werden. Selbstverständlich kann man die Verbindungen auch anderen fotografischen Schichten, die einer Halogensilberschicht zugeordnet sind, zusetzen.

Es können auch Mischungen aus zwei oder mehreren der genannten Verbindungen eingesetzt werden.

Die Silberhalogenidemulsionen werden üblicherweise chemisch gereift, beispielsweise durch Einwirkung von Goldverbindungen, anderen Edelmetallverbindungen, Reduktionsmitteln und/oder Verbindungen des zweiwertigen Schwefels.

Die fotografischen Emulsionsschichten oder andere hydrophile Kolloidschichten des erfindungsgemäß hergestellten lichtempfindlichen Materials können oberflächenaktive Mittel für verschiedene Zwecke enthalten, wie Überzugshilfen, zur Verhinderung der elektrischen Aufladung, zur Verbesserung der Gleiteigenschaften, zum Emulgieren der Dispersion, zur Verhinderung der Adhäsion und zur Verbesserung der fotografischen Charakteristika (z.B. Entwicklungsbeschleunigung, hoher Kontrast, Sensibilisierung usw.).

Die fotografischen Emulsionen können unter Verwendung von Methinfarbstoffen oder anderen Farbstoffen spektral sensibilisiert werden. Besonders geeignete Farbstoffe sind Cyaninfarbstoffe, Merocyaninfarbstoffe und komplexe Merocyaninfarbstoffe.

Auf Sensibilisatoren kann verzichtet werden, wenn für einen bestimmten Spektralbereich die Eigenempfindlichkeit des Silberhalogenids ausreichend ist, beispielsweise die Blauempfindlichkeit von Silberbromid.

Farbfotografische Materialien enthalten überlicherweise mindestens je eine rotempfindliche, grünempfindliche und blauempfindliche Emulsionsschicht. Diesen Emulsionsschichten werden nicht diffundierende monomere oder polymere Farbkuppler zugeordnet, die sich in der gleichen Schicht oder in einer dazu benachbarten Schicht befinden können. Gewöhnlich werden den rotempfindlichen Schichten Blaugrünkuppler, den grünempfindlichen Schichten Purpurkuppler und den blauempfindlichen Schichten Gelbkuppler zugeordnet, wobei erfindungsgemäß Purpurkuppler der Formel (I) oder (II) ausschließlich oder im Gemisch mit anderen nachfolgend beschriebenen Purpurkupplern verwendet werden.

Farbkuppler zur Erzeugung des blaugrünen Teilfarbenbildes sind in der Regel Kuppler vom Phenol- oder α-Naphtholtyp; vorzugsweise 2-Ureidophenolverbindungen und 1,5-Aminonaphtholverbindungen.

Farbkuppler zur Erzeugung des gelben Teilfarbenbildes sind in der Regel Kuppler mit einer offenkettigen Ketomethylengruppierung, insbesondere Kuppler vom Typ des α-Acylacetamids; bevorzugte Kupplerklassen sind α-Benzoylacetanilidkuppler und α-Pivaloylacetanilidkuppler, die ebenfalls aus der Literatur bekannt sind.

Farbkuppler zur Erzeugung des purpurnen Teilfarbenbildes sind in der Regel Kuppler vom Typ des 5-Pyrazolons, des Indazolons oder eines Pyrazoloazols; bevorzugte Kupplerklassen sind Pyrazoloazol- und Arylaminopyrazolonverbindungen.

Bei den Farbkupplern kann es sich um 4-Äquivalentkuppler, aber auch um 2-Äquivalentkuppler handeln. Letztere leiten sich von den 4-Äquivalentkupplern dadurch ab, daß sie in der Kupplungsstelle einen Substituenten enthalten, der bei der Kupplung abgespalten wird. Zu den 2-Äquivalentkupplern sind solche zu rechnen, die farblos sind, als auch solche, die eine intensive Eigenfarbe aufweisen, die bei der Farbkupplung verschwindet bzw. durch die Farbe des erzeugten Bildfarbstoffes ersetzt wird (Maskenkuppler), beispielsweise Rotmaskenkuppler aus einem Blaugrünkuppler und einem über ein Sauerstoffatom und gegebenenfalls ein Bindeglied in der Kupplungsstelle gebundenen Farbstoff mit einer Absorption im Bereich 510 bis 590 nm, die Weißkuppler, die bei Reaktion mit Farbentwickleroxidationsprodukten im wesentlichen farblose Produkte ergeben. Zu den 2-Äquivalentkupplern sind auch die erfindungsgemäß zu verwendenden DIR-Kuppler mit Inhibitoren hoher Diffusibilität zu zählen.

Hochmolekulare Farbkuppler sind beispielsweise in DE-C-1 297 417, DE-A-24 07 569, DE-A-31 48 125, DE-A-32 17 200, DE-A-33 20 079, DE-A-33 24 932, DE-A-33 31 743, DE-A-33 40 376, EP-A-27 284, US-A-4 080 211 beschrieben. Die hochmolekularen Farbkuppler werden in der Regel durch Polymerisation von ethylenisch ungesättigten monomeren Farbkupplern hergestellt. Sie können aber auch durch Polyaddition oder Polykondensation erhalten werden.

Die Einarbeitung der Kuppler oder anderer Verbindungen in Silberhalogindemulsionsschichten kann in der Weise erfolgen, daß zunächst von der betreffenden Verbindung eine Lösung, eine Dispersion oder eine Emulsion hergestellt und dann der Gießlösung für die betreffende Schicht zugefügt wird. Die Auswahl des geeigneten Lösungs- oder Dispersionsmittel hängt von der jeweiligen Löslichkeit der Verbindung ab.

Methoden zum Einbringen von in Wasser im wesentlichen unlöslichen Verbindungen durch Mahlverfahren sind beispielsweise in DE-A-2 609 741 und DE-A-2 609 742 beschrieben.

Hydrophobe Verbindungen können auch unter Verwendung von hochsiedenden Lösungsmitteln, sogenannten Ölbildnern, in die Gießlösung eingebracht werden. Entsprechende Methoden sind beispielsweise in US-A-2 322 027, US-A-2 801 170, US-A-2 801 171 und EP-A-O 043 037 beschrieben.

Anstelle der hochsiedenden Lösungsmitteln können Oligomere oder Polymere, sogenannte polymere Ölbildner Verwendung finden.

Die Verbindungen können auch in Form beladener Latices in die Gießlösung eingebracht werden. Verwiesen wird beispielsweise auf DE-A-2 541 230, DE-A-2 541 274, DE-A-2 835 856, EP-A-O 014 921, EP-A-0 069 671, EP-A-O 130 115, US-A-4 291 113.

Die diffusionsfeste Einlagerung anionischer wasserlöslicher Verbindungen (z.B. von Farbstoffen) kann auch mit Hilfe von kationischen Polymeren, sogenannten Beizpolymeren erfolgen.

Geeignete Ölbildner für andere Kuppler und andere Verbindungen sind z.B. Phthalsäurealkylester, Phosphorsäureester, Citronensäureester, Benzoesäureester, Alkylamide, Fettsäureester und Trimesinsäureester.

Farbfotografisches Material umfaßt typischerweise mindestens eine rotempfindliche Emulsionsschicht, mindestens eine grünempfindliche Emulsionsschicht und mindestens eine blauempfindliche Emulsionsschicht auf Träger. Die Reihenfolge dieser Schichten kann je nach Wunsch variiert werden. Gewöhnlich werden blaugrüne, purpurfarbene und gelbe Farbstoffe bildende Kuppler in die rot-, grün- bzw. blauempfindlichen Emulsionsschichten eingearbeitet. Es können jedoch auch unterschiedliche Kombinationen verwendet werden.

Jede der lichtempfindlichen Schichten kann aus einer einzigen Schicht bestehen oder auch zwei oder mehr Silberhalogenidemulsionsteilschichten umfassen (DE-C-1 121 470). Dabei sind rotempfindliche Silberhalogenidemulsionsschichten dem Schichtträger häufig näher angeordnet als grünempfindliche Silberhalogenidemulsionsschichten und diese wiederum näher als blauempfindliche, wobei sich im allgemeinen zwischen grünempfindlichen Schichten und blauempfindlichen Schichten eine nicht lichtempfindliche gelbe Filterschicht befindet.

Bei geeignet geringer Eigenempfindlichkeit der grün-bzw. rotempfindlichen Schichten kann man unter Verzicht auf die Gelbfilterschicht andere Schichtanordnungen wählen, bei denen auf dem Träger z.B. die blauempfindlichen, dann die rotempfindlichen und schließlich die grünempfindlichen Schichten folgen.

Die in der Regel zwischen Schichten unterschiedlicher Spektralempfindlichkeit angeordneten nicht lichtempfindlichen Zwischenschichten können Mittel enthalten, die eine unerwünschte Diffusion von Entwickleroxidationsprodukten aus einer lichtempfindlichen in eine andere lichtempfindliche Schicht mit unterschiedlicher spektraler Sensibilisierung verhindern.

Liegen mehrere Teilschichten gleicher spektraler Sensibilisierung vor, so können sich diese hinsichtlich ihrer Zusammensetzung, insbesondere was Art und Menge der Silberhalogenidkörnchen betrifft unterscheiden. Im allgemeinen wird die Teilschicht mit höherer Empfindlichkeit von Träger entfernter angeordnet sein als die Teilschicht mit geringerer Empfindlichkeit. Teilschichten gleicher spektraler Sensibilisierung können zueinander benachbart oder durch andere Schichten, z.B. durch Schichten anderer spektraler Sensibilisierung getrennt sein. So können z.B. alle hochempfindlichen und alle niedrigempfindlichen Schichten jeweils zu einem Schichtpaket zusammengefaßt sein (DE-A 1 958 709, DE-A 2 530 645, DE-A 2 622 922).

Das fotografische Material kann weiterhin UV-Licht absorbierende Verbindungen, Weißtöner, Abstandshalter, Filterfarbstoffe, Formalinfänger und anderes enthalten.

UV-Licht absorbierende Verbindungen sollen einerseits die Bildfarbstoffe vor dem Ausbleichen durch UV-reiches Tageslicht schützen und andererseits als Filterfarbstoffe das UV-Licht im Tageslicht bei der Belichtung absorbieren und so die Farbwiedergabe eines Films verbesseren. Üblicherweise werden für die beiden Aufgaben Verbindungen unterschiedlicher Struktur eingesetzt. Beispiele sind arylsubstituierte Benzotriazolverbindungen (US-A 3 533 794), 4-Thiazolidonverbindungen (US-A 3 314 794 und 3 352 681), Benzophenonverbindungen (JP-A 2784/71), Zimtsäureesterverbindungen (US-A 3 705 805 und 3 707 375), Butadienverbindungen (US-A 4 045 229) oder Benzoxazolverbindungen (US-A 3 700 455).

Es können auch ultraviolettabsorbierende Kuppler (wie Blaugrünkuppler des α-Naphtholtyps) und ultraviolettabsorbierende Polymere verwendet werden. Diese Ultraviolettabsorbentien können durch Beizen in einer speziellen Schicht fixiert sein.

Für sichtbares Licht geeignete Filterfarbstoffe umfassen Oxonolfarbstoffe, Hemioxonolfarbstoffe, Styrolfarbstoffe, Merocyaninfarbstoffe, Cyaninfarbstoffe und Azofarbstoffe. Von diesen Farbstoffen werden Oxonolfarbstoffe, Hemioxonolfarbstoffe und Merocyaninfarbstoffe besonders vorteilhaft verwendet.

Geeignete Weißtöner sind z.B. in Research Disclosure Dezember 1978, Seite 22 ff, Referat 17 643, Kapitel V beschrieben.

Bestimmte Bindemittelschichten, insbesondere die vom Träger am weitesten entfernte Schicht, aber auch gelegentlich Zwischenschichten, insbesondere, wenn sie während der Herstellung die vom Träger am weitesten entfernte Schicht darstellen, können fotografisch inerte Teilchen anorganischer oder organischer Natur enthalten, z.B. als Mattierungsmittel oder als Abstandshalter (DE-A 3 331 542, DE-A 3 424 893, Research Disclosure Dezember 1978, Seite 22 ff, Referat 17 643, Kapitel XVI).

Der mittlere Teilchendurchmesser der Abstandshalter liegt insbesondere im Bereich von 0,2 bis 10 µm. Die Abstandshalter sind wasserunlöslich und können alkaliunlöslich oder alkalilöslich sein, wobei die alkalilöslichen im allgemeinen im alkalischen Entwicklungsbad aus dem fotografischen Material entfernt werden. Beispiele für geeignete Polymere sind Polymethylmethacrylat, Copolymere aus Acrylsäure und Methylmethacrylat sowie Hydroxypropylmethylcellulosehexahydrophthalat.

Die Bindemittel des erfindungsgemäßen Materials, insbesondere wenn als Bindemittel Gelatine eingesetzt wird, werden mit geeigneten Härtern gehärtet, beispielsweise mit Härtern des Epoxidtyps, des Ethylenimintyps, des Acryloyltyps oder des Vinylsulfontyps. Ebenso eignen sich Härter der Diazin-, Triazin- oder 1,2-Dihydrochinolin-Reihe.

Vorzugsweise werden die Bindemittel des erfindungsgemäßen Materials mit Soforthärtern gehärtet.

Unter Soforthärtern werden Verbindungen verstanden, die geeignete Bindemittel so vernetzen, daß unmittelbar nach Beguß, spätestens nach 24 Stunden, vorzugsweise spätestens nach 8 Stunden die Härtung so weit abgeschlossen ist, daß keine weitere durch die Vernetzungsreaktion bedingte Änderung der Sensitometrie und der Quellung des Schichtverbandes auftritt. Unter Quellung wird die Differenz von Naßschichtdicke und Trockenschichtdicke bei der wäßrigen Verarbeitung des Films verstanden (Photogr. Sci. Eng. 8 (1964), 275; Photogr. Sci. Eng. (1972), 449).

Bei diesen mit Gelatine sehr schnell reagierenden Härtungsmitteln handelt es sich z.B. um Carbamoylpyridiniumsalze, die mit freien Carboxylgruppen der Gelatine zu reagieren vermögen, so daß letztere mit freien Aminogruppen der Gelatine unter Ausbildung von Peptidbindungen und Vernetzung der Gelatine reagieren.

Geeignete Beispiele für Soforthärter sind z.B. Verbindungen der allgemeinen Formeln
worin
- R₁: Alkyl, Aryl oder Aralkyl bedeutet,
- R₂: die gleiche Bedeutung wie R₁ hat oder Alkylen, Arylen, Aralkylen oder Alkaralkylen bedeutet, wobei die zweite Bindung mit einer Gruppe der Formel verknüpft ist, oder
- R₁ und R₂: zusammen die zur Vervollständigung eines gegebenenfalls substituierten heterocyclischen Ringes, beispielsweise eines Piperidin-, Piperazin- oder Morpholinringes erforderlichen Atome bedeuten, wobei der Ring z.B. durch C₁-C₃-Alkyl oder Halogen substituiert sein kann,
- R₃: für Wasserstoff, Alkyl, Aryl, Alkoxy, -NR₄-COR₅, -(CH₂)ₘ-NR₈R₉, -(CH₂)ₙ-CONR₁₃R₁₄ oder oder ein Brückenglied oder eine direkte Bindung an eine Polymerkette steht, wobei
- R₅: Wasserstoff, C₁-C₄-Alkyl oder NR₆R₇,
- R₈: -COR₁₀
- R₁₀: NR₁₁R₁₂
- R₁₁: C₁-C₄-Alkyl oder Aryl, insbesondere Phenyl,
- R₁₂: Wasserstoff, C₁-C₄-Alkyl oder Aryl, insbesondere Phenyl,
- R₁₃: Wasserstoff, C₁-C₄-Alkyl oder Aryl, insbesondere Phenyl,
- R₁₆: Wasserstoff, C₁-C₄-Alkyl, COR₁₈ oder CONHR₁₉,
- R₄, R₆, R₇, R₉, R₁₄, R₁₅, R₁₇, R₁₈, und R₁₉: Wasserstoff oder C₁-C₄-Alkyl,
- m: eine Zahl 1 bis 3
- n: eine Zahl 0 bis 3
- p: eine Zahl 2 bis 3 und
- Y: 0 oder NR₁₇ bedeuten oder
- R₁₃ und R₁₄: gemeinsam die zur Vervollständigung eines gegebenenfalls substituierten heterocyclischen Ringes, beispielsweise eines Piperidin-, Piperazin- oder Morpholinringes erforderlichen Atome darstellen, wobei der Ring z.B. durch C₁-C₃-Alkyl oder Halogen substituiert sein kann,
- Z: die zur Vervollständigung eines 5- oder 6-gliedrigen aromatischen heterocyclischen Ringes, gegebenenfalls mit anelliertem Benzolring, erforderlichen C-Atome und
- X^{⊖}: ein Anion bedeuten, das entfällt, wenn bereits eine anionische Gruppe mit dem übrigen Molekül verknüpft ist;

worin
- R₁, R₂, R₃ und X^{⊖}: die für Formel (a) angegebene Bedeutung besitzen.

Eine Methode zur Bestimmung der Diffusibilität der von den DIR-Kupplern abgespaltenen Inhibitoren ist in EP-0 115 302 A 1 beschrieben.

Die Diffusibilität D_{f} wird für die Zwecke der vorliegenden Erfindung nach folgender Vorschrift bestimmt:

Mehrschichtige Testmaterialien A und B wurden wie folgt hergestellt:

### Testmaterial A

Auf einen transparenten Schichtträger aus Cellulosetriacetat werden folgende Schichten in der angegebenen Reihenfolge aufgetragen.
Die Mengenangaben beziehen sich auf 1 m². Für den Silberhalogenidauftrag wird die entsprechende Menge AgNO₃ angegeben. Die Silberhalogenidemulsionen sind mit 0,5 g 4-Hydroxy-6-methyl-1,3,3a,7-tetraazainden pro 100 g AgNO₃ stabilisiert.
Silberhalogenidemulsion: Silberbromidiodidemulsion mit 7 mol-% Iodid, mittlerer Korndurchmesser 0,5 µm, würfelförmige Kristalle mit abgerundeten Ecken.
- Schicht 1: rotsensibilisierte Silberhalogenidemulsion der angegebenen Art aus 4,57 g AgNO₃
0,754 g Blaugrünkuppler K, gelöst in
0,6 g Dibutylphthalat und dispergiert
0,603 g Gelatine
- Schicht 2: unsensibilisierte Silberhalogenidemulsion aus 2,63 g AgNO₃
2,63 g AgNO₃
0,38 g Weißkuppler L
1,17 g Gelatine
- Schicht 3: Schutzschicht mit
1,33 g Gelatine
- Schicht 4: Härtungsschicht mit
0,82 g Gelatine
0,54 g Carbamoylpyrimiumsalz (CAS Reg. No. 65411-60-1).

### Testmaterial B

In gleicher Weise wurde auch ein Testmaterial B hergesellt, jedoch mit der Abänderung gegenüber Testmaterial A, daß Schicht 2 sich zusammensetzt aus
0,346 g Weißkuppler und
0,900 g Gelatine.

Die Testmaterialien A und B werden belichtet in einer Dunkelkammer bei Raumbeleuchtung mit einer 100 Watt-Glühlampe im Abstand von 1,5 m und einer Belichtungsdauer von 15 min.

Die Entwicklung wird durchgeführt wie beschrieben in "The Journal of Photography", 1974, Seiten 597 und 598, mit der Änderung, daß der Entwickler mit 20 Vol-% verdünnt wurde.

Modifizierte Entwickler, die den zu testenden Entwicklungsinhibitor enthalten, werden so hergestellt, daß eine 0,02 molare-Lösung des Inhibitors in einem Gemisch Methanol/Wasser (8:2), die falls zur Lösung erforderlich NaOH bis zu einem pH-Wert von 9 enthält, dem Entwickler zugegeben wird und durch Zugabe von Wasser ein 20 Vol-% verdünnter Entwickler resultiert.

Die Testmaterialien A und B werden jeweils in dem den Inhibitor nicht enthaltenden Entwickler entwickelt und in den weiteren Schritten verarbeitet.

Die resultierenden Blaugründichten werden mit einem Densitometer ausgemessen.

Die Diffusibilität D_{f} wird nach folgender Gleichung bestimmt:${\text{D}}_{\text{f}} \text{=} \frac{{\text{(D}}_{\text{Ao}} {\text{- D}}_{\text{A}} {\text{/D}}_{\text{Ao}} \text{)}}{{\text{(D}}_{\text{Bo}} {\text{- D}}_{\text{B}} {\text{/D}}_{\text{Bo}} \text{)}}$
worin bedeuten:
- D_{Ao}, D_{Bo}: Farbdichte der Testmaterialien A bzw. B nach Entwicklung in dem angegebenen Entwickler ohne Inhibitorzusatz
- D_{A}, D_{B}: Farbdichte der Testmaterialien A bzw. B nach Entwicklung in dem angegebenen Entwickler, der den Inhibitor in einer solchen Konzentration enthält, daß folgende Gleichung gilt:$\frac{{\text{D}}_{\text{Bo}} {\text{- D}}_{\text{B}}}{{\text{D}}_{\text{B}}} \text{= 0,5}$

Die erfindungsgemäß zu verwendenden DIR-Verbindungen entsprechen insbesondere der Formel${\text{A - (L)}}_{\text{n}} \text{- B}$
worin
- A: den Rest einer Verbindung, die bei Reaktion mit dem Oxidationsprodukt des Farbentwicklers die Gruppe -(L)ₙ-B in Freiheit setzt, insbesondere den Rest eines Kupplers, der bei Kupplung den Rest -(L)ₙ-B in Freiheit setzt,
- B: den Rest eines Entwicklungsinhibitors, der aus der Gruppe -(L)ₙ-B freigesetzt wird,
- L: ein zweiwertiges Bindeglied, das nach Lösen der Bindung A-L fähig ist, die Bindung L-B zu lösen und
- n: 0 oder 1 bedeuten.

Bevorzugte Reste B entsprechen folgenden Formeln:
wobei
- Y: O, S oder NR₂₅ und
- R₁₈: H, einen unsubstituierten oder substituierten, geradkettigen, verzweigten oder cyclischen aliphatischen Rest, Halogen, -NHCOR₃₁, -OR₃₁, oder -COOR₃₁
- R₁₉: H, Halogen, einen unsubstituierten oder substi tuierten, geradkettigen, verzweigten oder cyclischen aliphatischen Rest, -SR₃₁, -S-Aryl, -S-Hetaryl,
- R₂₀: einen unsubstituierten oder substituierten, geradkettigen, verzweigten oder cyclischen aliphatischen Rest, -SR₃₁, Aryl oder Hetaryl,
- R₂₁: Wasserstoff, einen unsubstituierten oder substituierten geradkettigen, verzweigten oder cyclischen aliphatischen Rest oder einen Arylrest,
- R₂₂: einen unsubstituierten oder substituierten geradkettigen, verzweigten oder cyclischen aliphatischen Rest, -SR₃₁, -S-(CH₂)ₙ-COOR₃₂,
- R₂₃: einen unsubstituierten oder substituierten geradkettigen, verzweigten oder cyclischen aliphatischen Rest oder eine unsubstituierte oder durch Hydroxy, Amino, Sulfamoyl, Carboxy oder Methoxycarbonyl substiuierte Phenylgruppe,
- R₂₄: einen unsubstituierten oder substituierten geradkettigen, verzweigten oder cyclischen aliphatischen Rest, Aryl, Hetaryl, -SR₃₁ oder eine Acylaminogruppe,
- R₂₅: H, einen unsubstituierten oder substituierten geradkettigen, verzweigten oder cyclischen aliphatischen Rest, Aryl, eine Acylaminogruppe oder eine Benzylidenaminogruppe,
- R₃₁: eine substituierten oder unsubstituierten geradkettigen, verzweigten oder cyclischen aliphatischen Rest,
- R₃₂: einen substituierten oder unsubstituierten geradkettigen, verzweigten oder cyclischen aliphatischen Rest oder einen gegebenenfalls substituierten Arylrest
- m: 1 oder 2 bedeuten und
- n: 1 bis 4 bedeuten.

Bevorzugte Gruppen -L-B entsprechen den Formeln:
worin
- k: 1 oder 2
- l: 0, 1 oder 2,
- M: -O- oder
- R₂₆: Wasserstoff, Alkyl, Aryl, Hetaryl, Halogen, Nitro, Cyan, Alkylthio, Acylamino, Sulfamoyl, Alkoxycarbonylamino oder Amino,
- R₂₇: Wasserstoff, Alkyl, Aryl oder Aralkyl,
- R₂₈: Wasserstoff, Halogen, Alkyl, Aralkyl, Alkoxy, Anilino, Acylamino, Ureido, Cyan, Sulfonamido, Aryl oder Carboxy,
- R₂₉: Wasserstoff, Alkyl, Aralkyl, Cycloalkyl oder Aryl,
- R₃₀: Alkyl, Aralkyl, Aryl, Acyl, Hetaryl, Acylamino, -OR₃₃ oder -PO(OR₃₃)₂
- R₃₃: Alkyl, Aryl oder Hetaryl,
- Z: -O-, -S- oder
- R₃₄: Wasserstoff, Alkyl, Aryl, Alkylsulfonyl oder Arylsulfonyl und
- R₃₅: Wasserstoff, Alkyl oder Aryl bedeuten.

Besonders bevorzugt haben die Substituenten folgende Bedeutung:
- R₁₈:: H, CH₃, Cl, Br, C₁-C₆-Alkoxy, C₁-C₆-Alkylcarbonylamino, Phenoxycarbonyl,
- R₁₉:: C₁-C₁₀-Alkylthio,
- R₂₀:: H, 2-Furyl
- R₂₁:: H, C₁-C₄-Alkyl,
- R₂₂:: C₁-C₆-Alkylthio, C₁-C₈-Alkoxycarbonyl, C₁-C₆-Alkylcarbonyloxy-C₁-C₄-alkylenthio,
- R₂₃:: Gegebenenfalls durch Di-C₁-C₄-Alkylamino substituiertes C₁-C₆-Alkyl, gegebenenfalls durch Hydroxy, C₁-C₄-Alkyl, Methoxycarbonyl, Aminosulfonyl oder Chlorethoxycarbonyl mono- oder di-substituiertes Phenyl,
- R₂₄:: C₁-C₆-Alkyl, Amino, 2-Furyl,
- R₂₅:: H, C₁-C₆-Alkylcarbonylamino, oder
- R₂₆:: NO₂,
- R₂₇:: C₁-C₄-Alkyl,
- R₂₈:: C₁-C₂₀-Alkyl oder Phenyl,
- R₂₉:: H, C₁-C₄-Alkyl,
- R₃₀:: gegebenenfalls durch Chlor substituiertes Phenyl,
- R₃₅:: Phenyl, Nitrophenyl,
- Z:: Sauerstoff.

Nachfolgend sind geeignete DIR-Kuppler mit Inhibitoren hoher Diffusibilität angegeben.

Geeignete Farbentwicklersubstanzen für das erfindungsgemäße Material sind insbesondere solche vom p-Phenylendiamintyp, z. B. 4-Amino-N,N-diethyl-anilinhydrochlorid; 4-Amino-3-methyl-N-ethyl-N-β-(methansulfonamido)-ethylanilinsulfathydrat; 4-Amino-3-methyl-N-ethyl-N-β-hy droxyethylanilinsulfat; 4-Amino-N-ethyl-N-(2-methoxyethyl)-m-toluidin-di-p-toluolsulfonsäure und N-Ethyl-N-β-hydroxyethyl-p-phenylendiamin. Weiter brauchbare Farbentwickler sind beispielsweise beschrieben in J. Amer. Chem. Soc. 73, 3100 (1951) und in G. Haist, Modern Photographic Processing, 1979, John Wiley and Sons, New York, Seiten 545 ff.

Nach der Farbentwicklung wird das Material üblicherweise gebleicht und fixiert. Bleichung und Fixierung können getrennt voneinander oder auch zusammen durchgeführt werden. Als Bleichmittel können die üblichen Verbindungen verwendet werden, z. B. Fe³⁺-Salze und Fe³⁺-Komplexsalze wie Ferricyanide, Dichromate, wasserlösliche Kobaltkomplexe usw. Besonders bevorzugt sind Eisen-III-Komplexe von Aminopolycarbonsäuren, insbesondere z. B. Ethylendiamintetraessigsäure, Nitrilotriessigsäure, Iminodiessigsäure, N-Hydroxyethylethylendiamintriessigsäure, Alkyliminodicarbonsäuren und von entsprechenden Phosphonsäuren. Geeignet als Bleichmittel sind weiterhin Persulfate.

### Emulsion 1

In eine Lösung von 170 g Gelatine, 1.117 g Ammoniumbromid und 99,6 g Kaliumiodid in 17 l Wasser wurde bei 68°C unter Rühren zunächst eine Lösung von 600 g Silbernitrat in 6 l Wasser im Verlaufe einer Minute und sofort anschließend eine Lösung von 1.100 g Silbernitrat in 11 l Wasser im Verlaufe von 20 Minuten zugegeben. Nach Abkühlung auf 30°C wurde die Emulsion geflockt und gewaschen. Nach Redispergierung in einer Lösung von 680 g Gelatine in 6,8 l Wasser bei 40°C wurde die Emulsion bei pH 6,5 und 48°C mit 30 µmol Natriumthiosulfat/mol Ag, 8,9 µmol Tetrachlorogoldwasserstoffsäure/mol Ag und 1.120 µmol Ammoniumthiocyanat/mol Ag zu maximaler Empfindlichkeit gereift.

Die Emulsionskristalle waren plättchenförmig, 10 % der Emulsionskristalle hatten ein Volumen, das kleiner war als das einer Kugel mit einem Durchmesser von 0,15 µm, 10 % ein Volumen, das größer war als das einer Kugel mit einem Durchmesser von 0,60 µm, und der Medianwert des Volumens der Emulsionskristalle war dem Volumen einer Kugel mit einem Durchmesser von 0,36 µm äquivalent. Die Emulsion enthielt 95 Mol-% Bromit und 5 Mol-% Iodid.

### Emulsion 2 (erfindungsgemäß)

Nach dem Doppeleinlaufverfahren wurde eine aus vier Zonen aufgebaute Silberchloridbromidiodidemulsion hergestellt, die 2,00 Mol-% Chlorid, 93,12 Mol-% Bromid und 4,88 Mol-% Iodid enthielt.

In 7 Litern einer wäßrigen Lösung, die 230 g Gelatine, 0,8 g Kaliumbromid und 78 g 1-Methylimidazol enthielten, wurden bei 63°C und pH 6,35 unter Rühren nach dem Doppeleinlaufverfahren 2.000 ml 0,5-molare AgNO₃-Lösung und 2.000 ml 0,5-molare KBr-Lösung mit einer Einlaufgeschwindigkeit von jeweils 200 ml/min zugegeben. Anschließend wurden bei pAg 8,0 nach dem Doppeleinlaufverfahren 3.000 ml 2-molare AgNO₃-Lösung mit einer Einlaufgeschwindigkeit von 40 ml/min und die zur Konstanthaltung des pAg benötigte Menge 2-molare KBr_{0,92}I_{0,08}-Lösung zugegeben, wobei die Einlaufgeschwindigkeit der KBr_{0,92}I_{0,08}-Lösung so geregelt wurde, daß der pAg-Wert konstant auf 8,0 gehalten wurde. Bei pAg 6,5 wurden dann 200 ml 2-molare AgNO₃-Lösung und die zur Konstanthaltung des pAg erforderliche Menge 2-molarer KCl_{0,5}Br_{0,5}-Lösung, sowie schließlich 1.300 ml 2-molare AgNO₃-Lösung und die zur Konstanthaltung des pAg erforderliche Menge 2-molarer KBr_{0,997}I_{0,003}-Lösung nach dem Doppeleinlaufverfahren zugegeben. Die Emulsion wurde geflockt, gewaschen, mit einer Lösung von 620 g Gelatine in 5,58 l Wasser redispergiert, auf pH 5,6 und pAg 9,0 eingestellt. Die Silberhalogenidkristalle waren würfelförmig und hatten eine Kantenlänge von 0,5 µm.

Die Emulsion wurde bei 58°C mit 10 µmol Natriumthiosulfat/mol Ag, 3 µmol Tetrachlorogoldwasserstoffsäure/mol Ag und 227 µmol Ammoniumthiocyanat/mol Ag zu maximaler Empfindlichkeit gereift.

Die Emulsion war also von innen nach außen gezählt folgendermaßen aus vier Zonen aufgebaut:
Zone I aus AgBr (10 Molprozent),
Zone II aus AgBr_{0,92}I_{0,08} (60 Molprozent),
Zone III aus AgCl_{0,5}Br_{0,5} ( 4 Molprozent),
Zone IV aus AgBr_{0,997}I_{0,003} (26 Molprozent).

### Emulsion 3 (erfindungsgemäß)

Nach dem Doppeleinlaufverfahren wurde eine aus sechs Zonen aufgebaute Silberchloridbromidiodidemulsion hergestellt, die 4,00 Mol-% Chlorid, 88,71 Mol-% Bromid und 7,29 Mol-% Iodid enthielt.

In 7 Litern einer wäßrigen Lösung, die 230 g Gelatine, 0,8 g Kaliumbromid und 27 g 1-Methylimidazol enthielten, wurden bei 63°C und pH 6,35 unter Rühren nach dem Doppeleinlaufverfahren 2.000 ml 0,5-molare AgNO₃-Lösung und 2.000 ml 0,5-molare KBr-Lösung mit einer Einlaufgeschwindigkeit von jeweils 200 ml/min zugegeben. Anschließend wurden nach dem Doppeleinlaufverfahren folgende Lösungen zugegeben, wobei die Einlaufgeschwindigkeit der Silbernitratlösungen 40 ml/min betrug und die Einlaufgeschwindigkeit der Halogenidlösungen so geregelt wurde, daß der jeweils angegebene pAg-Wert konstant gehalten wurde:
a) 300 ml 2,0-molare AgNO₃-Lösung und die zur Konstanthaltung von pAg 8,0 erforderliche Menge 2,0-molarer KBr-Lösung;
b) 200 ml 2,0-molare AgNO₃-Lösung und die zur Konstanthaltung von pAg 6,5 erforderliche Menge 2,0-molarer KCl_{0,5}Br_{0,5}-Lösung;
c) 500 ml 2,0-molare AgNO₃-Lösung und die zur Konstanthaltung von pAg 6,5 erforderliche Menge 2,0-molarer KBr-Lösung;
d) 1.800 ml 2,0-molare AgNO₃-Lösung und die zur Konstanthaltung von pAg 8,0 erforderliche Menge 2,0-molarer KBr_{0,8}I_{0,2}-Lösung;
e) 200 ml 2,0-molare AgNO₃-Lösung und die zur Konstanthaltung von pAg 6,5 erforderliche Menge 2,0-molarer KCl_{0,5}Br_{0,5}-Lösung;
f) 1.500 ml 2,0-molare AgNO₃-Lösung und die zur Konstanthaltung von pAg 6,5 erforderliche Menge 2,0-molarer KBr_{0,997}I_{0,003}-Lösung.

Die Emulsion wurde geflockt, gewaschen, mit einer Lösung von 620 g Gelatine in 5,58 l Wasser redispergiert, auf pH 5,6 und pAg 9,0 eingestellt. Die Silberhalogenidkristalle waren würfelförmig und hatten eine Kantenlänge von 0,28 µm.

Die Emulsion wurde bei 58°C mit 28 µmol Natriumthiosulfat/mol Ag, 8,4 µmol Tetrachlorogoldwasserstoffsäure/mol Ag und 635 µmol Ammoniumthiocyanat/mol Ag zu maximaler Empfindlichkeit gereift.

Die Emulsion war also von innen nach außen gezählt folgendermaßen aus sechs Zonen aufgebaut:
Zone I aus AgBr (16 Molprozent),
Zone II aus AgCl_{0,5}Br_{0,5} ( 4 Molprozent),
Zone III aus AgBr (10 Molprozent),
Zone IV aus AgBr_{0,8}I_{0,2} (36 Molprozent),
Zone V aus AgCl_{0,5}Br_{0,5} ( 4 Molprozent),
Zone VI aus AgBr_{0,997}I_{0,003} (30 Molprozent),

### Emulsion 4

Entsprechend den Angaben in P. Glafkides, Chimie et Physique Photographiques 1967, S. 368 ff., wurde aus 2 mol Silbernitrat eine ammoniakalische Silberbromidiodidemulsion mit 3 Mol-% Iodid hergestellt, die nach der Fällung mit 760 ml einer 0,5-molaren Kaliumiodidlösung konvertiert wurde. Die Emulsion wurde geflockt, gewaschen und redispergiert. Zu dieser Emulsion wurden 1.100 ml einer 0,5-molaren Ammoniumbromidlösung und 650 ml einer 1,0-molaren 1-Methylimidazollösung gegeben. Anschließend wurde bei 65°C und pH 7,0 im Verlaufe von 60 Minuten 8 mol AgBr_{0,96}I_{0,04} in Form einer Lippmann-Emulsion zugegeben, die nach dem von W. Markocki angegebenen Verfahren (Korpuskular-Photographie IV (1963), Seite 165), aber unter Verzicht auf Cadmiumsalze, hergestellt worden war. Es wurde eine Emulsion mit 6 Mol-% Iodid erhalten, die geflockt, gewaschen, redispergiert und auf 170 g Gelatine/mol Ag gebracht wurde. Die Rei fung wurde bei 58°C mit 13 µmol Natriumthiosulfat/mol Ag, 3,5 µmol Tetrachlorogoldwasserstoffsäure/mol Ag und 487 µmol Ammoniumthiocyanat/mol Ag bis zur maximalen Empfindlichkeit vorgenommen.

Die Emulsionskristalle waren teils plattenförmig, teils von kompakter Form, 10 % der Emulsionskristalle hatten ein Volumen, das kleiner war als das einer Kugel mit einem Durchmesser von 0,4 µm, 10 % ein Volumen, das größer war als das einer Kugel mit einem Durchmesser von 1,6 µm und der Medianwert des Volumens der Emulsionskristalle war dem Volumen einer Kugel mit einem Durchmesser von 0,95 µm äquivalent.

### Emulsion 5

In 9 Litern einer wässrigen Lösung, die 135 g Gelatine und 40 g Kaliumbromid enthielt, wurden bei 72°C unter Rühren nach dem Doppeleinlaufverfahren 140 ml 2,0-molare Silbernitratlösung mit einer Einlaufgeschwindigkeit von 70 ml/min und die zur Konstanthaltung des pAg benötigte Menge 2,0-molarer Kaliumbromidlösung, wobei die Einlaufgeschwindigkeit letzterer so geregelt wurde, daß der vor Beginn der Fällung vorliegende pAg-Wert beibehalten wurde. Anschließend wurden 2.630 ml 2,0-molare Silbernitratlösung und die zur Konstanthaltung des pAg erforderliche Menge 2,0-molarer Kaliumbromidlösung beschleunigt zugegeben, und zwar wurde die Einlaufgeschwindigkeit der Silbernitratlösung von 70 ml/min ausgehend um 2 ml/sec² beschleunigt, bis die Lösung aufgebraucht war, und die Einlaufgeschwindigkeit der Kaliumbromidlösung so geregelt, daß der vor Beginn der Fällung vorliegende pAg-Wert beibehalten wurde. Nach Zugabe von 185 ml 0,5-molarer Natriumchloridlösung wurden 1.125 ml 2,9-molare Silbernitratlösung mit einer Einlaufgeschwindigkeit von 750 ml/min zugegeben, wobei pAg um 3 Einheiten unter den ursprünglichen pAg sank.

Schließlich wurden 1.105 ml 2,0 molare Silbernitratlösung und die zur Konstanthaltung des pAg benötigte Menge 2,0-molarer KCl_{0,3}Br_{0,7}-Lösung zugegeben, wobei die Einlaufgeschwindigkeit der Silbernitratlösung 500 ml/min betrug. Nach Absenkung des pAg um 0,5 Einheiten wurde die Emulsion geflockt, gewaschen, und mit einer Lösung von 715 g Gelatine in 6,43 l Wasser redispergiert.

80 % der gesamten Projektionsfläche aller vorhandenen Emulsionskörner waren tafelförmige mit einer mittleren Dicke von etwa 0,18 µm, einer maximalen Dicke von 0,30 µm, einem mittleren Durchmesser von 1,6 µm und einem durchschnittlichen Aspektverhältnis von 9 : 1.

Die Emulsion enthielt etwa 6 Mol-% Chlorid und wurde mit 9 µmol Natrium-dithiosulfatoaurat(I)-dihydrat/mol Ag zu maximaler Empfindlichkeit gereift.

### Beispiele

### Beispiel 1

Auf einen transparenten Schichtträger aus Cellulosetriacetat wurden folgende Schichten in der hier angegebenen Reihenfolge aufgetragen (Mengenangaben pro m²):

Für den Silberhalogenidauftrag werden die entsprechenden Mengen AgNO₃ angegeben.

Alle Silberhalogenidemulsionen dieses Materials waren mit 0,5 g 4-Hydroxy-6-methyl-1,3,3a,7-tetraazainden pro 100 g AgNO₃ stabilisiert.

### Schichtaufbau 1 A:

1. Schicht (Antihaloschicht)
   0,2 g schwarzes kolloidales Silber,
   1,2 g Gelatine
   0,1 g UV-Absorber UV 1
   0,2 g UV-Absorber UV 2
   0,02 g Trikresylphosphat
   0,03 g Dibutylphthalat
2. Schicht (Mikrat-Zwischenschicht
   0,3 g Ag(Br,I)-Emulsion, mittlerer Korndurchmesser: = 0,07 µm, 2 Mol-% Iodid
   1,0 g Gelatine
   0,06 g Rotmaskenkuppler RM 1
3. Schicht (niedrig-rotempfindliche Schicht)
   3,0 g AgNO₃ der spektral rot sensibilisierten Emulsion 1
   2,0 g Gelatine
   0,6 g Blaugrünkuppler C 1
   0,05 g DIR-Kuppler DIR-V-1
   0,04 g Rotmaskenkuppler RM 1
   0,4 g Trikresylphosphat
   0,2 g Dibutylphthalat
4. Schicht (hoch-rotempfindliche Schicht)
   2,8 g AgNO₃ der spektral rot sensibilisierten Emulsion 4
   1,6 g Gelatine
   0,15 g Blaugrünkuppler C 2
   0,01 g Rotmaskenkuppler RM 1
   0,02 g Trikresylphosphat
   0,08 g Dibutylphthalat
5. Schicht (Trennschicht)
   0,6 g Gelatine
   0,05 g 2,5-Di-t-pentadecylhydrochinon
   0,05 g Trikresylphosphat
   0,05 g Dibutylphthalat
6. Schicht (niedrig-grünempfindliche Schicht)
   2,2 g AgNO₃ der spektral grün sensibilisierten Emulsion 1
   1,5 g Gelatine
   0,55 g Purpurkuppler M 1
   0,08 g DIR-Kuppler DIR-V-2
   0,18 g Gelbmaskenkuppler YM 1
   0,6 g Trikresylphosphat
7. Schicht (hoch-grünempfindliche Schicht)
   2,0 g AgNO₃ der spektral grün sensibilisierten Emulsion 4
   1,2 g Gelatine
   0,15 g Purpurkuppler M 2
   0,05 g Gelbmaskenkuppler YM 1
   0,20 g Trikresylphosphat
8. Schicht (Gelbfilterschicht)
   0,04 g gelbes kolloidales Silber, passiviert durch 6 mg 1-Phenyl-5-mercaptotetrazol pro g Ag
   0,8 g Gelatine,
   0,15 g 2,5-Di-t-pentadecylhydrochinon
   0,4 g Trikresylphosphat
9. Schicht (niedrig-blauempfindliche Schicht)
   0,65 g AgNO₃ der spektral blau sensibilisierten Emulsion 1
   1,0 g Gelatine
   0,8 g Gelbkuppler Y 1
   0,15 g DIR-Kuppler DIR-V-3
   0,5 g Trikresylphosphat
   0,20 g Poly-ethylacrylat
10. Schicht (hoch-blauempfindliche Schicht)
   1,1 g AgNO₃ der spektral blau sensibilisierten Emulsion 4
   1,0 g Gelatine
   0,24 g Gelbkuppler Y 1
   0,15 g Trikresylphosphat
   0,20 g Poly-ethylacrylat
11. Schicht (Schutzschicht)
   1,5 g Gelatine
   0,1 g UV-Absorber UV 1
   0,2 g UV-Absorber UV 2
   0,02 g Trikresylphosphat
   0,02 g Dibutylphthalat
12. Schicht (Schutzschicht)
   0,5 g AgNO₃ einer Mikrat-Ag(Br,I)-Emulsion, mittlerer Korndurchmesser 0,07 µm, 0,5 Mol-% Iodid
   1,2 g Gelatine
   0,4 g Härtungsmittel
   1,0 g Formaldehydfänger
   0,25 g Polymethacrylat-Teilchen mit mittlerem Durchmesser 1,5 µm

### Schichtaufbau 1 B:

wie Schichtaufbau 1 A, jedoch:

### in der 3. Schicht:

0,08 g DIR-31 statt 0,05 g DIR-V-1

### in der 6. Schicht:

0,11 g DIR-28 statt 0,08 g DIR-V-2

### in der 9. Schicht:

0,17 g DIR-28 statt 0,15 g DIR-V-3

Bei diesem Schichtaufbau 1 B wurden die DIR-Kupplermengen in den einzelnen Schichten so angepaßt, daß sich bei Weißbelichtung die gleichen Farbgradationen ergaben wie beim Schichtaufbau 1 A.

### Schichtaufbau 1 C:

wie Schichtaufbau 1 A, jedoch:

### in der 3. Schicht:

- 0,9 g: AgNO₃ der spektral rot sensibilisierten Emulsion 2 und
- 2,1 g: AgNO₃ der spektral rot sensibilisierten Emulsion 3
statt 3,0 g AgNO₃ der Emulsion 1

### in der 6. Schicht:

- 0,6 g: AgNO₃ der spektral grün sensibilisierten Emulsion 2 und
- 1,6 g: AgNO₃ der spektral grün sensibilisierten Emulsion 3
statt 2,2 g AgNO₃ der Emulsion 1

### in der 9. Schicht:

- 0,2 g: AgNO₃ der spektral blau sensibilisierten Emulsion 2 und
- 0,45 g: AgNO₃ der spektral blau sensibilisierten Emulsion 3
statt 0,65 g AgNO₃ der Emulsion 1

### Schichtaufbau 1 D:

Wie Schichtaufbau 1 A, jedoch
mit den DIR-Kupplern wie Schichtaufbau 1 B und den Emulsionen wie Schichtaufbau 1 C.

Schichtaufbau 1 D ist als einziger erfindungsgemäß.

### Im Beispiel 1 verwendete Verbindungen:

An diesen vier Schichtaufbauten 1 A bis 1 D wurde die Größe der "Kanten-Effekte" nach T. H. James, The Theory of the Photographic Process, 4. Aufl. Macmillan Publ. Co. Inc. New York/London (1977) S. 609 - 614 mittels Röntgenbestrahlung bestimmt: Auf je eine Probe der Schichtaufbauten 1 A bis 1 D wurde jeweils mit gleicher Röntgendosis sowohl ein Makrofeld als auch ein 30 µm breiter Spalt aufbelichtet. Danach wurden die Proben nach dem aus "The British Journal of Photography", 1974, Seiten 597 und 598 bekannten Color-Negativ-Verfahren verarbeitet. Die an diesen Proben gemessene Dichtedifferenz zwischen Spalt ( = Mikrodichte) und dem Makrofeld (= Makrodichte) bei derjenigen Röntgendosis, welche die Makrodichte = 1,0 (über Schleier) ergibt, dient in Tabelle 1 als Maß für die Größe des Kanten-Effekts.

Außerdem wurde an den vier Schichtaufbauten 1 A - 1 D die Schärfe mit Hilfe der Modulations-Transferfunktion (MTF) bestimmt. Die Methode ist bei T. H. James, The Theory of the Photographic Process, 4. Aufl., Macmillan Publ. Co. Inc. New York/London (1977) S. 605, beschrieben.

In Tabelle 1 sind diejenigen Ortsfrequenzen (in Linienpaare/mm) eingetragen, bei denen MTF einen Wert von 50 % hat. Schichtaufbau 1 D mit den höchsten MTF-Werten liefert somit die höchsten Bildschärfen.

Auch der die Farbqualität verbessernde Interimage-Effekt von Blaugrün und Purpur wird durch die erfindungsgemäße Kombination (1 D) erhöht. Als Interimage-Effekt ist in Tabelle 1 eingetragen, um wieviel Prozent Purpurgradation und Blaugrüngradation bei Grünbelichtung bzw. Rotbelichtung größer ist als bei Weißbelichtung an derjenigen Stelle der Farbdichtekurve, wo die bei Weißbelichtung erhaltene Farbdichte 1,0 über Schleier beträgt.

Die Verarbeitung der Schichtaufbauten bei Bestimmung der MTF und des Interimage-Effekts erfolgt im gleichen Color-Negativ-Prozeß wie bei Bestimmung des Kanteneffekts angegeben.

### Beispiel 2

Schichtträger, Mengenangaben und Stabilisierung der Emulsionen entsprechen Beispiel 1.

### Schichtaufbau 2 A:

1. Schicht (Antihaloschicht)
   Wie bei Beispiel 1
2. Schicht (Mikrat-Zwischenschicht)
   Wie bei Beispiel 1
3. Schicht (niedrig-rotempfindliche Schicht)
   2,6 g AgNO₃ der spektral rot sensibilisierten Emulsion 1
   1,8 g Gelatine
   0,3 g Blaugrünkuppler C 3
   0,2 g Blaugrünkuppler C 4
   0,04 g DIR-Kuppler DIR-V-1
   0,06 g Rotmaskenkuppler RM 1
   0,25 g Trikresylphosphat
   0,25 g Dibutylphthalat
4. Schicht (Trennschicht)
   0,75 g Gelatine
   0,06 g 2,5-Di-t-pentadecylhydrochinon
   0,04 g Trikresylphosphat
   0,01 g Dibutylphthalat
5. Schicht (niedrig-grünempfindliche Schicht)
   2,0 g AgNO₃ der spektral grün sensibilisierten Emulsion 1
   1,8 g Gelatine
   0,40 g Purpurkuppler M 3
   0,18 g Gelbmaskenkuppler YM 1
   0,03 g DIR-Kuppler DIR-V-2
   0,60 g Trikresylphosphat
6. Schicht (Gelbfilterschicht)
   0,02 g gelbes kolloidales Silber, passiviert durch 6 mg 1-Phenyl-S-mercaptotetrazol/g Ag
   0,8 g Gelatine
   0,15 g 2,5-Di-t-pentadecylhydrochinon
   0,2 g Trikresylphosphat
7. Schicht (niedrig-blauempfindliche Schicht)
   0,60 g der spektral blau sensibilisierten Emulsion 1
   1,80 g Gelatine
   0,90 g Gelbkuppler Y 2
   0,10 g DIR-Kuppler DIR-V-3
   0,25 g Trikresylphosphat
   0,65 g Poly-ethylacrylat
8. Schicht (Trennschicht)
   wie 4. Schicht
9. Schicht (hoch-rotempfindliche Schicht)
   2,0 g AgNO₃ der spektral rot sensibilisierten Emulsion 5
   1,8 g Gelatine
   0,18 g Blaugrünkuppler C 5
   0,03 g Rotmaskenkuppler RM 1
   0,01 g DIR-Kuppler DIR-V-4
   0,1 g Trikresylphosphat
10. Schicht (Trennschicht)
   wie 4. Schicht
11. Schicht (hoch-grünempfindliche Schicht)
   2,0 g AgNO₃ der spektral grün sensibilisierten Emulsion 5
   1,4 g Gelatine
   0,16 g Purpurkuppler M 4
   0,01 g DIR-Kuppler DIR-V-4
   0,04 g Gelbmaskenkuppler YM 1
   0,20 g Trikresylphosphat
12. Schicht (Gelbfilterschicht)
   wie 6. Schicht
13. Schicht (hoch-blauempfindliche Schicht)
   1,0 g AgNO₃ der spektral blau sensibilisierten Emulsion 4
   1,2 g Gelatine
   0,12 g Gelbkuppler Y 3
   0,02 g DIR-Kuppler DIR-V-2
   0,3 g Trikresylphosphat
14. Schicht (Schutzschicht)
   0,5 g AgNO₃ einer Mikrat-Ag (Br,I)-Emulsion, mittlerer Korndurchmesser 0,06 µm, 2 Mol-% Iodid
   1,0 g Gelatine
   0,60 g Formaldehydfänger wie Beispiel 1
   0,20 g UV-Absorbergemisch gemäß Beispiel 1
   0,20 g Dibutylphthalat
15. Schicht (Härtungsschicht)
   1,5 g Gelatine und 0,7 g Härtungsmittel der Formel

### Schichtaufbau 2 B

wie Schichtaufbau 2 A, jedoch:

### in der 3. Schicht:

- 0,6 g: DIR-31
statt 0,4 g DIR-V-1

### in der 5. Schicht:

- 0,037 g: DIR-28
statt 0,03 g DIR-V-2

### in der 7. Schicht:

- 0,12 g: DIR-28
statt 0,1 g DIR-V-3

### in der 9. Schicht:

- 0,03 g: DIR-27
statt 0,01 g DIR-V-4

### in der 11. Schicht:

- 0,03 g: DIR-27
statt 0,01 g DIR-V-4

### in der 13. Schicht:

- 0,06 g: DIR-27
statt 0,02 g DIR-V-4

Bei Schichtaufbau 2 B wurden die DIR-Kuppler-Mengen so angepaßt, daß sich bei Weißbelichtung die gleichen Farbgradationen ergaben wie beim Schichtaufbau 2 A.

### Schichtaufbau 2 C

sie Schichtaufbau 2 A, jedoch:

### in der 3. Schicht:

- 0,6 g: AgNO₃ der spektral rot sensibilisierten Emulsion 2 und
- 2,0 g: AgNO₃ der spektral rot sensibilisierten Emulsion 3
statt 2,6 g AgNO₃ der Emulsion 1

### in der 5. Schicht:

- 0,5 g: AgNO₃ der spektral grün sensibilisierten Emulsion 2 und
- 1,5 g: AgNO₃ der spektral grün sensibilisierten Emulsion 3
statt 2,0 g AgNO₃ der Emulsion 1

### in der 7. Schicht:

- 0,2 g: AgNO₃ der spektral blau sensibilisierten Emulsion 2 und
- 0,4 g: AgNO₃ der spektral blau sensibilisierten Emulsion 3
statt 0,6 g AgNO₃ der Emulsion 1

### Schichtaufbau 2 D (erfindungsgemäß)

wie Schichtaufbau 2 A, jedoch
mit den DIR-Kupplern wie Schichtaufbau 2 B und
mit den Emulsionen wie Schichtaufbau 2 C

### Im Beispiel 2 verwendete Verbindungen soweit nicht in Beispiel 1 beschrieben:

An den vier Schichtaufbauten 2 A bis 2 D wurden die Größe der Kanteneffekte, die Modulations-Transferfunktionen und die Interimage-Effekte in der gleichen Weise wie bei Beispiel 1 bestimmt. Die Zahlenwerte sind in Tabelle 2 eingetragen.

## Patentansprüche

1. Farbfotografisches Aufzeichnungsmaterial mit wenigstens einer Silberhalogenidemulsionsschicht, die in 2 oder mehr Silberhalogenidemulsionsteilschichten gleicher spektraler Sensibilisierung aber unterschiedlicher fotografischer Empfindlichkeit aufgeteilt ist, wobei eine Teilschicht geringerer fotografischer Empfindlichkeit 1. im wesentlichen Silberhalogenidkörner enthält, die
a) von der Kornoberfläche zum Kornzentrum hin wenigstens 3 Zonen unterschiedlicher Halogenidzusammensetzung enthalten, wobei der lokale Iodidgehalt an wenigstens einer Stelle, die nicht an der Oberfläche und nicht im Zentrum liegt, ein Maximum annimmt, wobei
b) die Differenz zwischen dem Iodidgehalt der Zone mit dem höchsten Iodidgehalt und dem Iodidgehalt der weiter vom Kornzentrum entfernten Zone mit dem niedrigsten Iodidgehalt mindestens 6 Mol-% beträgt,
c) der Anteil (in Mol-% Silberhalogenid) der Zonen, in denen der Iodidgehalt ein Maximum annimmt, 2 bis 70 beträgt,
und 2. wenigstens eine DIR-Verbindung enthält, deren Inhibitor eine Diffusibilität von mindestens 0,4 aufweist.

2. Farbfotografisches Aufzeichnungsmaterial nach Anspruch 1, dadurch gekennzeichnet, daß die DIR-Verbindungen der Formel${\text{A - (L)}}_{\text{n}} \text{- B}$ entsprechen, worin
A den Rest einer Verbindung, die bei Reaktion mit dem Oxidationsprodukt des Farbentwicklers die Gruppe -(L)ₙ-B in Freiheit setzt, insbesondere den Rest eines Kupplers, der bei Kupplung den Rest -(L)ₙ-B in Freiheit setzt,
B den Rest eines Entwicklungsinhibitors, der aus der Gruppe -(L)ₙ-B freigesetzt wird,
L ein zweiwertiges Bindeglied, das nach Lösen der Bindung A-L fähig ist, die Bindung L-B zu lösen und
n 0 oder 1 bedeuten.

3. Farbfotografisches Aufzeichnungsmaterial nach Anspruch 2, dadurch gekennzeichnet, daß B den Formeln: entspricht, wobei
Y O, S oder NR₂₅ und
R₁₈ H, einen unsubstituierten oder substituierten, geradkettigen, verzweigten oder cyclischen aliphatischen Rest, Halogen, -NHCOR₃₁, -OR₃₁, oder -COOR₃₁
R₁₉ H, Halogen, einen unsubstituierten oder substituierten, geradkettigen, verzweigten oder cyclischen aliphatischen Rest, -SR₃₁, -S-Aryl, -S-Hetaryl,
R₂₀ einen unsubstituierten oder substituierten, geradkettigen, verzweigten oder cyclischen aliphatischen Rest, -SR₃₁, Aryl oder Hetaryl,
R₂₁ Wasserstoff, einen unsubstituierten oder substituierten geradkettigen, verzweigten oder cyclischen aliphatischen Rest oder einen Arylrest,
R₂₂ einen unsubstituierten oder substituierten geradkettigen, verzweigten oder cyclischen aliphatischen Rest, -SR₃₁, -S-(CH₂)ₙ-COOR₃₂,
R₂₃ einen unsubstituierten oder substituierten geradkettigen, verzweigten oder cyclischen aliphatischen Rest oder eine unsubstituierte oder durch Hydroxy, Amino, Sulfamoyl, Carboxy oder Methoxycarbonyl substiuierte Phenylgruppe,
R₂₄ einen unsubstituierten oder substituierten geradkettigen, verzweigten oder cyclischen aliphatischen Rest, Aryl, Hetaryl, -SR₃₁ oder eine Acylaminogruppe,
R₂₅ H, einen unsubstituierten oder substituierten geradkettigen, verzweigten oder cyclischen aliphatischen Rest, Aryl, eine Acylaminogruppe oder eine Benzylidenaminogruppe,
R₃₁ eine substituierten oder unsubstituierten geradkettigen, verzweigten oder cyclischen aliphatischen Rest,
R₃₂ einen substituierten oder unsubstituierten geradkettigen, verzweigten oder cyclischen aliphatischen Rest oder einen gegebenenfalls substituierten Arylrest
m 1 oder 2 und
n 1 bis 4 bedeuten.

4. Farbfotografisches Aufzeichnungsmaterial nach Anspruch 2, dadurch gekennzeichnet, daß -L-B den Formeln: entspricht,
worin
k 1 oder 2
l 0, 1 oder 2,
M -O- oder
R₂₆ Wasserstoff, Alkyl, Aryl, Hetaryl, Halogen, Nitro, Cyan, Alkylthio, Acylamino, Sulfamoyl, Alkoxycarbonylamino oder Amino,
R₂₇ Wasserstoff, Alkyl, Aryl oder Aralkyl,
R₂₈ Wasserstoff, Halogen, Alkyl, Aralkyl, Alkoxy, Anilino, Acylamino, Ureido, Cyan, Sulfonamido, Aryl oder Carboxy,
R₂₉ Wasserstoff, Alkyl, Aralkyl, Cycloalkyl oder Aryl,
R₃₀ Alkyl, Aralkyl, Aryl, Acyl, Hetaryl, Acylamino, -OR₃₃ oder -PO(OR₃₃)₂
R₃₃ Alkyl, Aryl oder Hetaryl,
Z -O-, -S- oder
R₃₄ Wasserstoff, Alkyl, Aryl, Alkylsulfonyl oder Arylsulfonyl und
R₃₅ Wasserstoff, Alkyl oder Aryl bedeuten.

5. Farbfotografisches Aufzeichnungsmaterial nach Anspruch 1, dadurch gekennzeichnet, daß es mit einem Soforthärter gehärtet ist.

6. Farbfotografisches Aufzeichnungsmaterial nach Anspruch 5, dadurch gekennzeichnet, daß der Soforthärter der allgemeinen Formel entspricht worin
R₁ Alkyl, Aryl oder Aralkyl bedeutet,
R₂ die gleiche Bedeutung wie R₁ hat oder Alkylen, Arylen, Aralkylen oder Alkaralkylen bedeutet, wobei die zweite Bindung mit einer Gruppe der Formel verknüpft ist, oder
R₁ und R₂ zusammen die zur Vervollständigung eines gegebenenfalls substituierten heterocyclischen Ringes, beispielsweise eines Piperidin-, Piperazin- oder Morpholinringes erforderlichen Atome bedeuten, wobei der Ring z.B. durch C₁-C₃-Alkyl oder Halogen substituiert sein kann,
R₃ für Wasserstoff, Alkyl, Aryl, Alkoxy, -NR₄-COR₅, -(CH₂)ₘ-NR₈R₉, -(CH₂)ₙ-CONR₁₃R₁₄ oder oder ein Brückenglied oder eine direkte Bindung an eine Polymerkette steht, wobei
R₅ Wasserstoff, C₁-C₄-Alkyl oder NR₆R₇,
R₈ -COR₁₀
R₁₀ NR₁₁R₁₂
R₁₁ C₁-C₄-Alkyl oder Aryl, insbesondere Phenyl,
R₁₂ Wasserstoff, C₁-C₄-Alkyl oder Aryl, insbesondere Phenyl,
R₁₃ Wasserstoff, C₁-C₄-Alkyl oder Aryl, insbesondere Phenyl,
R₁₆ Wasserstoff, C₁-C₄-Alkyl, COR₁₈ oder CONHR₁₉,
R₄, R₆, R₇, R₉, R₁₄, R₁₅, R₁₇, R₁₈, und R₁₉ Wasserstoff oder C₁-C₄-Alkyl,
m eine Zahl 1 bis 3
n eine Zahl 0 bis 3
p eine Zahl 2 bis 3 und
Y O oder NR₁₇ bedeuten oder
R₁₃ und R₁₄ gemeinsam die zur Vervollständigung eines gegebenenfalls substituierten heterocyclischen Ringes, beispielsweise eines Piperidin-, Piperazin- oder Morpholinringes erforderlichen Atome darstellen, wobei der Ring z.B. durch C₁-C₃-Alkyl oder Halogen substituiert sein kann,
Z die zur Vervollständigung eines 5- oder 6-gliedrigen aromatischen heterocyclischen Ringes, gegebenenfalls mit anelliertem Benzolring, erforderlichen C-Atome und
X^{⊖} ein Anion bedeuten, das entfällt, wenn bereits eine anionische Gruppe mit dem übrigen Molekül verknüpft ist.

7. Farbfotografisches Material nach Anspruch 1, dadurch gekennzeichnet, daß es
a) 2-Äquivalentgelbkuppler vom Benzoylacetanilidtyp oder Pivaloylacetanilidtyp,
b) Purpurkuppler vom Pyrazoloazoltyp oder Acylaminopyrazolontyp,
c) Blaugrünkuppler vom 2-Ureidophenoltyp oder 1,5-Aminonaphtholtyp und
d) Rotmaskenkuppler aus einem Blaugrünkuppler und einem über Sauerstoff und gegebenenfalls ein Bindeglied in der Kupplungsstelle gebundenen Farbstoff mit einer Absorption im Bereich 510 bis 590 nm enthält.

8. Farbfotografisches Material nach Anspruch 1, dadurch gekennzeichnet, daß die einzelnen Zonen folgenden Anteil am Gesamtkorn haben:
a) Zone oder Zonen mit höchstem Iodidgehalt: 2 bis 70 Mol-%;
b) über der Zone oder den Zonen mit dem höchsten Iodidgehalt angeordnete Zone oder Zonen: 10 bis 60 Mol-%;
c) unter der Zone oder den Zonen mit dem höchsten Iodidgehalt angeordnete Zone oder Zonen: 6 bis 60 Mol-%.

9. Farbfotografisches Material nach Anspruch 1, dadurch gekennzeichnet, daß die Silberhalogenide der Bruttoformel AgClₓBr_{y}I_{z} entsprechen, wobei
x = 0 bis 0,30
y = 0,60 bis 0,994
z = 0,006 bis 0,18.

## Claims

1. A colour photographic recording material comprising at least one silver halide emulsion layer which is divided up into 2 or more component silver halide emulsion layers with the same spectral sensitization but different photographic sensitivity, one component layer of relatively low photographic sensitivity 1. essentially containing silver halide grains which
a) contain at least 3 zones of different halide composition from the surface to the centre of the grain, the local iodide content assuming a maximum at at least one point which is not situated at the surface or at the centre,
b) the difference between the iodide content of the zone of highest iodide content and the iodide content of the zone of lowest iodide content situated furthest from the centre of the grain being at least 6 mol-%,
c) the zones in which the iodide content assumes a maximum making up between 2 and 70 (in mol-% silver halide) of the grain,
and 2. at least one DIR compound of which the inhibitor has a diffusibility of at least 0.4.

2. A colour photographic recording material as claimed in claim 1, characterized in that the DIR compounds correspond to the formula:${\text{A - (L)}}_{\text{n}} \text{- B}$ in which
A represents the residue of a compound which, on reaction with the oxidation product of the colour developer, releases the group -(L)ₙ-B, more especially the residue of a coupler which releases the group -(L)ₙ-B during the coupling reaction,
B represents the residue of a development inhibitor which is released from the group -(L)ₙ-B,
L is a difunctional link which, after breaking the bond A-L, is capable of breaking the bond L-B and
n = 0 or 1.

3. A colour photographic recording material as claimed in claim 2, characterized in that B corresponds to the formulae: in which
Y represents O, S or NR₂₅,
R₁₈ represents H, an unsubstituted or substituted, straight-chain, branched or cyclic aliphatic radical, halogen, -NHCOR₃₁, -OR₃₁, or -COOR₃₁
R₁₉ represents H, halogen, an unsubstituted or substituted, straight-chain, branched or cyclic aliphatic radical, -SR₃₁, -S-aryl, -S-hetaryl,
R₂₀ represents an unsubstituted or substituted, straight-chain, branched or cyclic aliphatic radical, -SR₃₁, aryl or hetaryl,
R₂₁ represents hydrogen, an unsubstituted or substituted, straight-chain, branched or cyclic aliphatic radical or an aryl radical,
R₂₂ represents an unsubstituted or substituted, straight-chain, branched or cyclic aliphatic radical, -SR₃₁, -S-(CH₂)ₙ-COOR₃₂,
R₂₃ represents an unsubstituted or substituted, straight-chain, branched or cyclic aliphatic radical or an unsubstituted or hydroxy-, amino-, sulfamoyl-, carboxy- or methoxycarbonyl-substituted phenyl group,
R₂₄ represents an unsubstituted or substituted, straight-chain, branched or cyclic aliphatic radical, aryl, hetaryl, -SR₃₁ or an acylamino group,
R₂₅ represents H, an unsubstituted or substituted, straight-chain, branched or cyclic aliphatic radical, aryl, an acylamino group or a benzylidene amino group,
R₃₁ represents a substituted or unsubstituted, straight-chain, branched or cyclic aliphatic radical,
R₃₂ represents a substituted or unsubstituted, straight-chain, branched or cyclic aliphatic radical or an optionally substituted aryl radical,
m = 1 or 2 and
n = 1 to 4.

4. A colour photographic recording material as claimed in claim 2, characterized in that -L-B corresponds to the following formulae: in which
k = 1 or 2,
l = 0, 1 or 2,
R₂₆ represents hydrogen, alkyl, aryl, hetaryl, halogen, nitro, cyano, alkylthio, acylamino, sulfamoyl, alkoxy-carbonylamino or amino,
R₂₇ represents hydrogen, alkyl, aryl or aralkyl,
R₂₈ represents hydrogen, halogen, alkyl, aralkyl, alkoxy, anilino, acylamino, ureido, cyano, sulfonamido, aryl or carboxy,
R₂₉ represents hydrogen, alkyl, aralkyl, cycloalkyl or aryl,
R₃₀ represents alkyl, aralkyl, aryl, acyl, hetaryl, acylamino, -OR₃₃ or -PO(OR₃₃)₂,
R₃₃ represents alkyl, aryl or hetaryl,
Z represents -O-, -S- or
R₃₄ represents hydrogen, alkyl, aryl, alkylsulfonyl or arylsulfonyl and
R₃₅ represents hydrogen, alkyl or aryl.

5. A colour photographic recording material, characterized in that it is hardened with an instant hardener.

6. A colour photographic recording material as claimed in claim 5, characterized in that the instant hardener corresponds to the general formula: in which
R₁ is alkyl, aryl or aralkyl,
R₂ has the same meaning as R₁ or represents alkylene, arylene, aralkylene or alkaralkylene, the second bond being attached to a group corresponding to the following formula: or
R₁ and R₂ together represent the atoms required to complete an optionally substituted heterocyclic ring, for example a piperidine, piperazine or morpholine ring, which may be substituted, for example, by C₁-C₃ alkyl or halogen,
R₃ represents hydrogen, alkyl, aryl, alkoxy, -NR₄-COR₅, -(CH₂)ₘ-NR₈R₉, -(CH₂)ₙ-CONR₁₃R₁₄ or or is a bridge member or a direct bond to a polymer chain,
R₅ representing hydrogen, C₁-C₄ alkyl or NR₆R₇,
R₈ representing -COR₁₀,
R₁₀ representing NR₁₁R₁₂,
R₁₁ representing C₁-C₄ alkyl or aryl, more particularly phenyl,
R₁₂ representing hydrogen, C₁-C₄ alkyl or aryl, more particularly phenyl
R₁₃ representing hydrogen, C₁-C₄ alkyl or aryl, more particularly phenyl,
R₁₆ representing hydrogen, C₁-C₄ alkyl, COR₁₈ or CONHR₁₉,
m being a number of 1 to 3,
n being a number of 0 to 3,
p being a number of 2 to 3 and
y representing O or NR₁₇ or
R₁₃ and R₁₄ together forming the atoms required to complete an optionally substituted heterocyclic ring, for example a piperidine, piperazine or morpholine ring, which may be substituted, for example, by C₁-C₃ alkyl, or halogen,
Z represents the carbon atoms required to complete a 5-membered or 6-membered, aromatic heterocyclic ring, optionally with a fused benzene ring, and
X^{⊖} represents an anion which is redundant where an anionic group is already attached to the rest of the molecule.

7. A colour photographic material as claimed in claim 1, characterized in that it contains
a) 2-equivalent yellow couplers of the benzoyl acetanilide type or pivaloyl acetanilide type,
b) magenta couplers of the pyrazoloazole type or acylamino pyrazolone type,
c) cyan couplers of the 2-ureido phenol type or 1,5-aminonaphthol type and
d) red mask couplers of a cyan coupler and a dye having an absorption of 510 to 590 nm attached by oxygen and, optionally, a link in the coupling position.

8. A colour photographic material as claimed in claim 1, characterized in that the proportions of the individual zones in the overall grain are as follows:
a) zone or zones of highest iodide content: 2 to 70 mol-%;
b) zone or zones arranged over the zone or zones of highest iodide content: 10 to 60 mol-%;
c) zone or zones arranged under the zone or zones of highest iodide content: 6 to 60 mol-%.

9. A colour photographic material as claimed in claim 1, characterized in that the silver halides correspond to the empirical formula AgClₓBr_{y}I_{z}, where
x = 0 to 0.30
y = 0.60 to 0.994
z = 0.006 to 0.18.

## Revendications

1. Matériau photographique de reproduction en couleurs ayant au moins une couche d'émulsion aux halogénures d'argent, qui est divisée en 2 couches partielles ou plus d'émulsions aux halogénures d'argent de même sensibilisation spectrale, mais de sensibilités photographiques différentes, dans laquelle une couche partielle de sensibilité photographique plus faible
1) contient essentiellement des grains d'halogénures d'argent
a) qui contiennent depuis la surface du grain vers le centre du grain au moins 3 zones de compositions en halogénures différentes, la teneur locale en iodure étant maximale en au moins un endroit qui n'est pas à la surface ni au centre,
b) dans lesquels la différence entre la teneur en iodure de la zone de teneur en iodure la plus élevée et la teneur en iodure de la zone de teneur en iodure la plus faible plus éloignée du centre du grain est d'au moins 6 mol%, de préférence au moins 8 mol%, et
c) dans lesquels la proportion (en mol% d'halogénure d'argent) des zones dans lesquelles la teneur en iodure est maximale est de 2 à 70 ; et
2) contient au moins un composé DIR dont l'inhibiteur présente une diffusibilité d'au moins 0,4.

2. Matériau photographique de reproduction en couleurs selon la revendication 1, caractérisé en ce que les composés DIR répondent à la formule${\text{A - (L)}}_{\text{n}} \text{- B}$ dans laquelle
A représente le reste d'un composé qui libère dans la réaction avec le produit d'oxydation du développateur chromogène le groupe -(L)ₙ-B, en particulier le reste d'un coupleur qui libère au couplage le reste -(L)ₙ-B,
B représente le reste d'un inhibiteur de développement qui est libéré à partir du groupe -(L)ₙ-B,
L représente un chaînon divalent de liaison qui est capable de dissocier la liaison L-B après dissociation de la liaison A-L et
n représente 0 ou 1.

3. Matériau photographique de reproduction en couleurs selon la revendication 2, caractérisé en ce que B répond à l'une des formules : dans lesquelles
Y représente O, S ou NR₂₅ et
R₁₈ représente H, un reste aliphatique à chaîne droite, ramifié ou cyclique, substitué ou non, un atome d'halogène ou un groupe -NHCOR₃₁, -OR₃₁, ou -COOR₃₁
R₁₉ représente H, un atome d'halogène ou un reste aliphatique à chaîne droite, ramifié ou cyclique, substitué ou non, -SR₃₁, -S-aryle ou -S-hétéroaryle,
R₂₀ représente un reste aliphatique à chaîne droite, ramifié ou cyclique substitué ou non, -SR₃₁, aryle ou hétéroaryle,
R₂₁ représente un atome d'hydrogène, un reste aliphatique à chaîne droite, ramifié ou cyclique substitué ou non ou un reste aryle,
R₂₂ représente un reste aliphatique à chaîne droite, ramifié ou cyclique substitué ou non, -SR₃₁ ou -S-(CH₂)ₙ-COOR₃₂,
R₂₃ représente un reste aliphatique à chaîne droite, ramifié ou cyclique substitué ou non ou un groupe phényle non substitué ou substitué par un groupe hydroxyle, amino, sulfamoyle, carboxyle ou méthoxycarbonyle,
R₂₄ représente un reste aliphatique à chaîne droite, ramifié ou cyclique substitué ou non, aryle, hétéroaryle, -SR₃₁ ou acylamino,
R₂₅ représente H ou un reste aliphatique à chaîne droite, ramifié ou cyclique substitué ou non ou un groupe aryle, acylamino ou benzylidèneamino,
R₃₁ représente un reste aliphatique à chaîne droite, ramifié ou cyclique substitué ou non,
R₃₂ représente un reste aliphatique à chaîne droite, ramifié ou cyclique substitué ou non ou un reste aryle éventuellement substitué,
m représente 1 ou 2 et
n représente un nombre de 1 à 4.

4. Matériau photographique de reproduction en couleurs selon la revendication 2, caractérisé en ce que -L-B répond à l'une des formules : dans lesquelles
k représente 1 ou 2,
l représente 0, 1 ou 2,
M représente -O- ou
R₂₆ représente un atome d'hydrogène ou d'halogène ou un groupe alkyle, aryle, hétéroaryle, nitro, cyano, alkylthio, acylamino, sulfamoyle, alcoxycarbonylamino ou amino,
R₂₇ représente un atome d'hydrogène ou un groupe alkyle, aryle ou aralkyle,
R₂₈ représente un atome d'hydrogène ou d'halogène ou un groupe alkyle, aralkyle, alcoxy, anilino, acylamino, uréido, cyano, sulfonamido, aryle ou carboxyle,
R₂₉ représente un atome d'hydrogène ou un groupe alkyle, aralkyle, cycloalkyle ou aryle,
R₃₀ représente un groupe alkyle, aralkyle, aryle, acyle, hétéroaryle, acylamino, -OR₃₃ ou -PO(OR₃₃)₂,
R₃₃ représente un groupe alkyle, aryle ou hétéroaryle,
Z représente -O-, -S- ou
R₃₄ représente un atome d'hydrogène ou un groupe alkyle, aryle, alkylsulfonyle ou arylsulfonyle et
R₃₅ représente un atome d'hydrogène ou un groupe alkyle ou aryle.

5. Matériau photographique de reproduction en couleurs selon la revendication 1, caractérisé en ce qu'il est durci avec un durcisseur instantané.

6. Matériau photographique de reproduction en couleurs selon la revendication 5, caractérisé en ce que le durcisseur instantané répond à la formule générale dans laquelle
R₁ représente un groupe alkyle, aryle ou aralkyle,
R₂ a la même signification que R₁ ou représente un groupe alkylène, arylène, arylalkylène ou alkylarylalkylène dans lequel la deuxième liaison est fixée à un groupe de formule ou bien
R₁ et R₂, pris ensemble, représentent les atomes nécessaires pour compléter un noyau hétérocyclique éventuellement substitué, par exemple un noyau pipéridine, pipérazine ou morpholine, le noyau pouvant être substitué, par exemple, par un groupe alkyle en C₁-C₃ ou un halogène,
R₃ représente un atome d'hydrogène ou un groupe alkyle, aryle, alcoxy, -NR₄-COR₅, -(CH₂)ₘ-NR₈R₉, (CH₂)ₙ-CONR₁₃R₁₄ ou ou bien un chaînon de pontage ou une liaison directe avec une chaîne de polymère, où
R₅ représente un atome d'hydrogène ou un groupe alkyle en C₁-C₄ ou -NR₆R₇,
R₈ représente un groupe -COR₁₀,
R₁₀ représente un groupe -NR₁₁R₁₂,
R₁₁ représente un groupe alkyle en C₁-C₄ ou un groupe aryle, en particulier phényle,
R₁₂ représente un atome d'hydrogène ou un groupe alkyle en C₁-C₄ ou un groupe aryle, en particulier phényle,
R₁₃ représente un atome d'hydrogène ou un groupe alkyle en C₁-C₄ ou aryle, en particulier phényle,
R₁₆ représente un atome d'hydrogène ou un groupe alkyle en C₁-C₄, -COR₁₈ ou -CONHR₁₉,
R₄, R₆, R₇, R₉, R₁₄, R₁₅, R₁₇, R₁₈ et R₁₉ représentent l'hydrogène ou un groupe alkyle en C₁-C₄,
m représente un nombre de 1 à 3,
n représente un nombre de 0 à 3,
p représente un nombre de 2 à 3 et
Y représente -O- ou 〉NR₁₇, ou bien
R₁₃ et R₁₄, pris ensemble, représentent les atomes nécessaires pour compléter un noyau hétérocyclique éventuellement substitué, par exemple un noyau pipéridine, pipérazine ou morpholine, le noyau pouvant être substitué, par exemple, par un groupe alkyle en C₁-C₃ ou un halogène,
Z représente les atomes de carbone nécessaires pour compléter un noyau hétérocyclique aromatique à S ou 6 chaînons, éventuellement avec un noyau benzénique condensé et
X^{○} représente un anion, qui est inutile lorsqu'un groupe anionique est déjà fixé au reste de la molécule.

7. Matériau photographique en couleurs selon la revendication 1, caractérisé en ce qu'il contient
a) des coupleurs pour jaune à 2 équivalents du type benzoylacétanilide ou du type pivaloylacétanilide,
b) des coupleurs pour magenta du type pyrazoloazole ou du type acylaminopyrazolone,
c) des coupleurs pour cyan du type 2-uréidophénol ou du type 1,5-aminonaphtol et
d) des coupleurs masquants rouges dérivés d'un coupleur pour cyan et d'un colorant ayant une absorption dans l'intervalle de 510 à 590 nm relié à la position de couplage par un atome d'oxygène et éventuellement un chaînon de liaison.

8. Matériau photographique en couleurs selon la revendication 1, caractérisé en ce que les zones ont les proportions suivantes par rapport au grain total:
a) zone ou zones de teneur en iodure la plus élevée : 2-70 mol,
b) zone ou zones disposées au-dessus de la zone ou des zones de teneur en iodure la plus élevée: 10-60 mol%,
c) zone ou zones disposées au-dessous de la zone ou des zones de teneur en iodure la plus élevée : 6-60 mol%.

9. Matériau photographique en couleurs selon la revendication 1, caractérisé en ce que les halogénures d'argent répondent à la formule brute AgClₓBr_{y}I_{z} dans laquelle
x = 0 à 0,30
y = 0,60 à 0,994
z = 0,006 à 0,18.
